# EUROPÄISCHE PATENTSCHRIFT

(11) **EP 0 525 222 B1**
(45) Veröffentlichungstag und Bekanntmachung des Hinweises auf die Patenterteilung: **31.05.1995**
(21) Anmeldenummer: 91112222.4
(22) Anmeldetag: 22.07.1991
(51) Int. Cl.: H01R 43/12, H01R 39/20

(54) **Gleitkontaktstück für hohe Stromdichten**
Sliding contact piece for high current densities
Pièce de contact glissant pour densités de courant élevées

(43) Veröffentlichungstag der Anmeldung: 03.02.1993
(73) Patentinhaber: Deutsche Carbone AG, 60407 Frankfurt (DE)
(72) Erfinder: Grohs, Ehrhard, Dipl.-Ing., W-6370 Oberursel 6 (DE); Reynvaan, Conrad, Dr., F-92150 Suresnes (FR); Biering, Lothar, Dipl.-Chem., D-60437 Frankfurt (DE); Spangenberg, Jürgen, Dipl.-Ing., D-61118 Bad Vilbel (DE); Groht, Klaus, Dipl.-Ing., D-61194 Niddatal (DE); Uecker, Arwed, Dr., D-65824 Schwalbach (DE)
(74) Vertreter: Schubert, Siegmar, Dipl.-Ing.

(56) Entgegenhaltungen:
- CH-A- 589 917
- DE-A- 3 217 217
- DE-C- 154 287
- DE-C- 289 101

## Beschreibung

Die Erfindung betrifft ein Gleitkontaktstück für hohe Stromdichten auf Kupfer-Kohlenstoffbasis mit einer Beimengung eines Metalls oder einer Metallegierung, deren Schmelztemperatur wesentlich unter derjenigen des Kupfers liegt.

Derartige Gleitkontaktstücke sind insbesondere Kohlebürsten, z.B. für Starter, wie auch Schleifstücke, z.B. für Pantographen.

Der DE-C-154,287 kann der Gedanke entnommen werden, die Kohleteilchen eines Gleitkontaktstücks zunächst mit einem metallenem Überzug und dann mit einem Zinnüberzug zu versehen. Diese Teilchen werden erhitzt und gepreßt, so daß sie infolge Lötung einen zusammenhängenden Körper bilden.

Übliche Gleitkontaktstücke enthalten Zusätze von Blei oder Antimon. Zweck der Zusätze ist eine gute Putzwirkung, eine Kühlung des Kontaktstücks im Betrieb und auch eine gute Gleitfähigkeit am Gegenkontaktstück. Diese bekannten Zusätze sind aber giftig bzw. umweltschädlich.

Demgegenüber liegt daher der Erfindung die Aufgabe zugrunde, ein Gleitkontaktstück vorzuschlagen, das ohne wesentliche Zusätze an Blei oder Antimon auskommt, ohne daß darunter die Betriebseigenschaften des Gleitkontaktstücks leiden.

Zur Lösung dieser Aufgabe ist die Erfindung dadurch gekennzeichnet, daß die Beimengung vom Kupfer durch eine deren Legierung verhindernde Schicht getrennt ist und keine wesentlichen Anteile an Blei oder Antimon enthält.

Man verwendet somit umweltunschädliche Beimengungen, vorzugsweise Zinn oder Zink. Diese Beimengungen kann man aber den Grundbestandteilen (Kupfer, Graphit) nicht einfach beimischen, weil sich dann eine Legierung ergäbe, die für den gewünschten Zweck viel zu härt wäre und die auch keinen ausreichend niedrigen Schmelzpunkt hätte. Statt dessen geht man erfindungsgemäß den Weg, die Beimengung von Kupfer derart zu trennen, daß sie mit dem Kupfer keine Legierung eingehen kann. Sie liegt im Gleitkontaktstück also als solche vor und erfüllt dort ihre Aufgabe, wobei das Gleitkontaktstück praktisch keine Anteile an Blei oder Antimon mehr enthält.

Für die angestrebte Trennung der Beimengung vom Grundbestandteil (Kupfer-Kohlenstoff) gibt es mehrere Möglichkeiten. Eine erste Möglichkeit ist dadurch gekennzeichnet, daß die Beimengung derart beschichtet wird, daß sie mit dem Kupfer keine Legierung eingeht. Hierbei ist in erster Linie an eine Beschichtung der Beimengung vor dem Einbringen in die Preßform zur Herstellung des Gleitkontaktstücks gedacht.

Eine andere Möglichkeit ist dadurch gekennzeichnet, daß die Beimengung derart in ein Bindemittel eingebracht wird, daß sie mit dem Kupfer keine Legierung eingeht. Hierbei erfolgt die Trennung also beim Herstellungsprozeß des Gleitkontaktstückes. Das Bindemittel kann hierbei auch der Kohlenstoff (Graphit) sein, ggf. mit anderen Bindemittelzusätzen. Wesentlich ist es auch hier, daß die Beimengung von dem Bindemittel überzogen wird.

Eine dritte Möglichkeit besteht darin, daß das Gleitkontaktstück aus mehreren Schichten besteht, die nebeneinander so angeordnet sind, daß sie gemeinsam einen Gegenkontakt (Stromabnehmer, Kollektor) berühren und die getrennt voneinander das Kupfer bzw. die Beimengung enthalten. Die einzelnen Schichten werden miteinander verpreßt oder verklebt und bilden dadurch das Gleitkontaktstück aus. Wenn im Rahmen dieser Erfindung daher von einer Beimengung gesprochen wird, so beinhaltet dies auch ein Gleitkontaktstück mit nebeneinander angeordneten, diskreten und zu dem Gleitkontaktstück miteinander verbunden Schichten, die jeweils getrennt voneinander das Kupfer bzw. die Beimengung enthalten.

Die in Anspruch 6 angesprochenen Gewichtsanteile an Beimengungen sind üblich.

Anspruch 7 gibt bevorzugte Bindemittel bzw. Beschichtungsmittel an. Es sei erwähnt, daß diese beim Herstellungsvorgang durch Verkoken elektrisch leitend werden.

Anspruch 8 gibt abermals bevorzugte Binde- bzw. Beschichtungsmittel an.

Die Schmelztemperatur der gewählten Beimengung liegt wesentlich unter derjenigen von Kupfer und das Oxid der Beimengung ist nicht härter als ca. 7, gemessen auf der Mohsschen Härteskala.

## Patentansprüche

1. Gleitkontaktstück für hohe Stromdichten auf Kupfer-Kohlenstoffbasis mit einer Beimengung eines Metalls oder einer Metallegierung, deren Schmelztemperatur wesentlich unter derjenigen des Kupfers liegt,
**dadurch gekennzeichnet**,
daß die Beimengung vom Kupfer durch eine deren Legierung verhindernde Schicht getrennt ist und keine wesentlichen Anteile an Blei oder Antimon enthält.

2. Gleitkontaktstück nach Anspruch 1,
**dadurch gekennzeichnet**,
daß die Beimengung derart beschichtet ist, daß sie mit dem Kupfer keine Legierung eingeht.

3. Gleitkontaktstück nach Anspruch 1,
**dadurch gekennzeichnet**,
daß die Beimengung derart in ein Bindemittel eingebracht ist, daß sie mit dem Kupfer keine Legierung eingeht.

4. Gleitkontaktstück nach Anspruch 1,
**dadurch gekennzeichnet**,
daß es aus mehreren Schichten besteht, die nebeneinander so angeordnet sind, daß sie gemeinsam einen Gegenkontakt berühren und die getrennt voneinander das Kupfer bzw. die Beimengung enthalten.

5. Gleitkontaktstück nach einem der Ansprüche 1 bis 4,
**dadurch gekennzeichnet,**
daß die Beimengung im wesentlichen Zinn und/oder Zink oder deren Legierungen enthält.

6. Gleitkontaktstück nach einem der Ansprüche 1 bis 5,
**dadurch gekennzeichnet**,
daß es weniger als 10 Gew.% an Beimengungen enthält.

7. Gleitkontaktstück nach Anspruch 2 oder 3,
**dadurch gekennzeichnet**,
daß das Bindemittel bzw. Beschichtungsmittel ein Duroplast, ein Thermoplast, Teer, Pech, Wasserglas, ein Metall und/oder Graphit ist.

8. Gleitkontaktstück nach Anspruch 7,
**dadurch gekennzeichnet,**
daß das Binde- bzw. Beschichtungsmittel ein Kunstharz, Chrom oder Nickel oder eine Legierung dieser Metalle ist.

9. Starter mit Kohlebürsten, die als Gleitkontaktstücke nach einem der Ansprüche 1 bis 8 ausgebildet sind.

## Claims

1. A sliding contact member for high current densities on a copper-carbon base, with an admixture of a metal or a metal alloy, the melting temperature of which is substantially below that of copper, **characterized in that** the admixture is separated from the copper by a layer preventing the alloying thereof and does not contain substantial portions of lead or antimony.

2. A sliding contact member according to Claim 1, **characterized in that** the admixture is coated in such a way that it does not form an alloy with the copper.

3. A sliding contact member according to Claim 1, **characterized in that** the admixture is introduced into a binder in such a way that it does not form an alloy with the copper.

4. A sliding contact member according to Claim 1, **characterized in that** it comprises a plurality of layers which are arranged adjacent to one another, in such a way that they jointly touch an opposite contact, and which contain the copper and the admixture separately from each other.

5. A sliding contact member according to one of Claims 1 to 4, **characterized in that** the admixture essentially contains tin and/or zinc or alloys thereof.

6. A sliding contact member according to one of Claims 1 to 5, **characterized in that** it contains less than 10% by weight of admixtures.

7. A sliding contact member according to Claim 2 or 3, **characterized in that** the binder or coating agent is a duroplastic material, a thermoplastic material, tar, pitch, water glass, a metal and/or graphite.

8. A sliding contact member according to Claim 7, **characterized in that** the binder or coating agent is a synthetic resin, chromium or nickel or an alloy of these metals.

9. A starter with carbon brushes formed as sliding contact members according to one of Claims 1 to 8.

## Revendications

1. Pièce de contact glissant pour densités de courant élevées, à base de cuivre et de carbone avec addition d'un métal ou d'un alliage métallique, dont la température de fusion est sensiblement inférieure à celle du cuivre, caractérisée en ce que l'addition est séparée du cuivre par une couche empêchant son alliage et ne contient pas de parts importantes de plomb ou d'antimoine.

2. Pièce de contact glissant selon la revendication 1, caractérisée en ce que l'addition est plaquée de manière à ne former aucun alliage avec le cuivre.

3. Pièce de contact glissant selon la revendication 1, caractérisée en ce que l'addition est mise dans un liant de manière à ne former aucun alliage avec le cuivre.

4. Pièce de contact glissant selon la revendication 1, caractérisée en ce qu'elle se compose de plusieurs couches, qui sont juxtaposées de manière à entrer ensemble en contact avec un contrecontact, et qui contiennent séparément les unes des autres le cuivre ou bien l'addition.

5. Pièce de contact glissant selon l'une des revendications 1 à 4, caractérisée en ce que l'addition contient essentiellement de l'étain et/ou du zinc ou leurs alliages.

6. Pièce de contact selon l'une des revendications 1 à 5, caractérisée en ce qu'elle contient des additions ayant moins de 10% en poids.

7. Pièce de contact glissant selon la revendication 2 ou 3, caractérisée en ce que le liant, ou bien le revêtement, est un duroplaste, un thermoplaste, du goudron, du brai, du silicate de sodium, un métal et/ou du graphite.

8. Pièce de contact glissant selon la revendication 7, caractérisée en ce que le liant, ou bien le revêtement, est une résine synthétique, du chrome ou du nickel, ou un alliage de ces métaux.

9. Démarreur muni de balais de charbon, qui sont constitués sous forme de pièces de contact glissant selon l'une des revendications 1 à 8.
